# EUROPÄISCHE PATENTSCHRIFT

(11) **EP 2 182 081 B1**
(45) Veröffentlichungstag und Bekanntmachung des Hinweises auf die Patenterteilung: **22.01.2014**
(21) Anmeldenummer: 08105691.3
(22) Anmeldetag: 29.10.2008
(51) Int. Cl.: C21D 9/46, C21D 1/34, B21D 37/16, B21J 1/06

(54) **Verfahren zur thermischen Behandlung eines beschichteten Stahlblechkörpers**
Method for thermal treatment of a coated steel sheet body
Procédé destiné au traitement thermique d'un corps en tôle d'acier revêtu

(43) Veröffentlichungstag der Anmeldung: 05.05.2010
(73) Patentinhaber: Neue Materialien Bayreuth GmbH, 95448 Bayreuth (DE)
(72) Erfinder: Kaiser, Jürgen, 95448, Bayreuth (DE); Bach, Udo, 95448, Bayreuth (DE); Ploshikhin, Vasily, 95448, Bayreuth (DE); Prihodovsky, Andrey, 95448, Bayreuth (DE)
(74) Vertreter: Lösch, Christoph Ludwig Klaus

(56) Entgegenhaltungen:
- EP-A- 1 566 462
- EP-A- 2 014 777
- WO-A-2007/013279
- US-B1- 7 165 435

## Beschreibung

Die Erfindung betrifft ein Verfahren zur thermischen Behandlung eines beschichteten Stahlblechkörpers.

Zur Gewichtsreduzierung werden beispielsweise in Automobilkarosserien Metallbleche bzw. Blechformteile aus hochfesten Stahllegierungen eingesetzt, die bei gleicher Festigkeit eine Auslegung mit geringerer Blechdicke ermöglichen. Hochfeste Bleche weisen jedoch bisweilen bei einer Kaltumformung kein ausreichendes Formänderungsvermögen auf. Daher werden zur Umformung von Werkstücken aus hochfesten Metallblechen Umformprozesse bei erhöhten Temperaturen, d.h. Warmumformprozesse wie beispielsweise das sogenannte Presshärten, eingesetzt. Hierbei werden die umzuformenden Blechplatinen durch Erwärmung auf eine Temperatur oberhalb Ac₃ vollständig austenitisiert (sog. Austenitisierung) und anschließend in ein Presswerkzeug bzw. Umformwerkzeug eingelegt und umgeformt.

Zum Schutz vor Korrosion bzw. vor Verzunderung und/oder Oxidation während der Wärmebehandlung werden die Platinen in der Regel mit einer Al-Si-Schutzschicht versehen.

In der industriellen Produktionspraxis kommen zur Erwärmung derartiger Al-Si-beschichteter Blechwerkstoffe während des Austenitisierens Rollendurchlauföfen zum Einsatz. Dabei wird das beschichtete Blech in den Ofen gegeben und während des Durchlaufs durch den Rollendurchlaufofen relativ langsam aufgeheizt. Die Aufheizgeschwindigkeit in konventionellen Rollendurchlauföfen ist begrenzt, da die Al-Si-Schicht bei Temperaturen von über 650 °C flüssig wird und an den Transportrollen im Ofen anhaftet. Um dies zu vermeiden, muss das Temperaturprofil so gewählt werden, dass die Al-Si-Schicht bei niedrigeren Temperaturen (d.h. <650 °C) durch Diffusionsprozesse in eine feste Schicht aus intermetallischen Phasen umgewandelt wird. Dadurch beträgt die Verweildauer der Bleche innerhalb des Ofens typischerweise ca. 5 bis 10 Minuten.

Nachteilig an dieser Vorgehensweise sind zum einen die hohen Kosten und der hohe apparative Aufwand der bis zu 55 Meter langen Rollenherdöfen und zum anderen die relativ lange Verweildauer innerhalb der Öfen.

Auch lässt sich bei diesem Verfahren die Temperatur des Blechwerkstoffs nur bedingt steuern und kontrollieren, da die zeitlichen und thermischen Rahmenbedingungen etwa bei der Übergabe des Blechs vom Ofen in ein nachfolgendes Umformwerkzeug nicht genau definiert und sicher reproduziert werden können. Dies kann zu unkontrollierbaren Änderungen in den Eigenschaften und damit beispielsweise im Umformverhalten des Blechwerkstoffs führen.

EP 1 566 462 A1 und US 7,165,435 B1 beschreiben Verfahren, in denen eine superplastische Aluminiumlegierung zwischen zwei erwärmten Platten bis zur Rekristallisation erhitzt wird. Dabei werden die beiden Platten nicht vollständig zusammengefahren, sondern es verbleibt eine Luftschicht zwischen den Platten und dem Aluminiumblech.

WO 2007/013279 A1 beschreibt ein Verfahren zum Erwärmen von Stahlblechen über den Austenit-Umwandlungspunkt hinaus mittels Kontaktplatten und anschließenden Härten der Stahlbleche.

Aufgabe der Erfindung ist es, ein Verfahren zur thermischen Behandlung eines beschichteten Stahlblechkörpers vor einem Warmumformprozess bereitzustellen, welche sich im Vergleich zum Stand der Technik durch einen geringeren apparativen Aufwand, bessere Temperaturkontrolle und/oder verkürzte Prozesszeiten auszeichnet.

Diese Aufgabe wird durch ein Verfahren mit den Merkmalen des Patentanspruchs 1 realisiert. Vorteilhafte Ausführungsformen des Verfahrens werden in den Unteransprüchen 2 - 9 realisiert.
Bei dem erfindungsgemäßen Verfahren zur thermischen Behandlung mindestens eines beschichteten, insbesondere Al-Si-beschichteten, Stahlblechkörpers vor einem Warmumformprozess wird der Stahlblechkörper in seiner Lage fixiert und mindestens eine erste Kontaktplatte mit mindestens einem ersten Flächenabschnitt des Stahlblechkörpers in Kontakt gebracht, mindestens eine zweite Kontaktplatte mit mindestens einem zweiten Flächenabschnitt des Stahlblechkörpers in Kontakt gebracht. Die Kontaktplatten sind flächig im wesentlichen oder vollständig entsprechend der Kontur der Flächenabschnitte des Stahlblechkörpers ausgebildet und im Zustand der Kontaktierung mit dem Stahlblechkörper im wesentlichen parallel zueinander verlaufend angeordnet. Mindestens eine Kontaktplatte besitzt während der Kontaktierung des Stahlblechkörpers eine gegenüber dem Stahlblechkörper höhere Temperatur. Die mindestens eine Kontaktplatte mit höherer Temperatur besitzt während der Kontaktierung eine Temperatur oberhalb von Ac3, insbesondere eine Temperatur zwischen 20°C und 250°C oberhalb von Ac3, sodass eine Austenitisierung des Stahlblechkörpers erfolgt.

Unter einem Stahlblechkörper werden hierbei sowohl einzelne im wesentlichen planar geformte Bleche und Blechplatinen aus Stahl, als auch dreidimensional geformte Blechformkörper aus Stahl und auch Bauteile, die aus mehreren derartiger Bleche aufgebaut sind, verstanden.

Durch den Kontakt der Kontaktplatten mit dem beschichten Stahlblechkörper wird eine schnelle Aufheizung erreicht. Bei einem Al-Si-beschichteten Stahlblechkörper wird eine guthaftende Schutzschicht innerhalb kurzer Prozesszeiten erzeugt.

Die Temperatur des Stahlblechkörpers gleicht während der Kontaktierung die Temperatur der Kontaktplatte aus. Dies führt zu einer thermischen Behandlung des Stahlblechkörpers. Durch das erfindungsgemäße Verfahren ist es möglich, eine genau definierte Temperatur in die Bereiche des Stahlblechkörpers, die mit den Kontaktflächen in Verbindung stehen, einzubringen. Dadurch können die sich durch die thermische Behandlung einstellenden Werkstoffeigenschaften sehr exakt und homogen eingestellt werden.

Das erfindungsgemäße Verfahren ist variabel einsetzbar. Insbesondere können die Temperatur, die die Kontaktplatte besitzt bzw. auf die der Stahlblechkörper gebracht wird, sowie die Zeitspanne, für die die Kontaktierung zwischen Kontaktplatten und Stahlblechkörper besteht, nahezu beliebig gewählt werden. So ist es möglich, das erfindungsgemäße Verfahren variabel an die gewünschten Parameter der thermischen Behandlung sowie an den zu behandelnden Werkstoff anzupassen.

Der Kontakt zwischen Stahlblechkörper und Kontaktplatten kann derart ausgebildet sein, dass sich die Kontaktplatten und der Stahlblechkörper direkt berühren. Es kann allerdings auch eine Zwischenschicht, wie etwa ein Kontaktmittel, das den Temperaturausgleich zwischen Kontaktplatte und Stahlblechkörper verbessert, vorhanden sein.

Es kann sowohl nur ein Stahlblechkörper als auch mehrere Stahlblechkörper gleichzeitig zwischen den Kontaktplatten erfasst werden.

Die mit den Kontaktplatten in Verbindung stehenden Flächenabschnitte können sich sowohl über weite Teile des Stahlblechkörpers erstrecken bzw. diesen vollkommen bedecken als auch nur kleine, lokal begrenzte Bereiche des Stahlblechkörpers bilden. Stehen nur lokal begrenzte Bereiche mit den Kontaktplatten in Verbindung kann dadurch eine lokale thermische Behandlung des Stahlblechkörpers durchgeführt werden.

Weitere vorteilhafte Ausgestaltungen des Verfahrens können folgende zusätzliche Merkmale aufweisen:
- Der Stahlblechkörper kann für eine Zeitspanne zwischen 5 s und 90 s, vorzugsweise für eine Zeitspanne zwischen 10 s und 30 s, eine Temperatur oberhalb von A_{c3} besitzen.
- Der Stahlblechkörper kann für eine Zeitspanne zwischen 10 s und 120 s, vorzugsweise für eine Zeitspanne zwischen 15 s und 40 s, die beiden Kontaktplatten kontaktieren.
- Die Kontaktplatten können auf den Stahlblechkörper gepresst werden. Dies hat den Vorteil, dass ein Kontakt zwischen Kontaktplatten und Metallkörper besonders sicher gewährleistet wird. Darüber hinaus ist dadurch eine Minimierung der Verzüge besonders wirkungsvoll möglich.
- Die Temperatur der mindestens einen Kontaktplatte mit höherer Temperatur kann vor und/oder während der Kontaktierung des Stahlblechkörpers mit den Kontaktplatten durch eine Temperaturregeleinrichtung geregelt werden.
- Die Temperatur der mindestens einen Kontaktplatte mit höherer Temperatur kann vor und/oder während der Kontaktierung des Stahlblechkörpers mit den Kontaktplatten durch eine Temperaturkontrolleinrichtung kontrolliert werden.
- Die Temperatur kann in mindestens einem Teilbereich der mindestens einen Kontaktplatte mit höherer Temperatur vor und/oder während der Kontaktierung des Stahlblechkörpers mit den Kontaktplatten durch eine Temperaturregeleinrichtung geregelt werden.
- Es kann in einem weiteren Verfahrensschritt mindestens eine Kontaktplatte entfernt werden. Dadurch wird es möglich, die Ausbildung des Temperaturprofils des Metallkörpers durch das Entfernen einer oder mehrerer Kontaktplatten zu beeinflussen.
- Der Stahlblechkörper kann in einem unmittelbar anschließenden Arbeitsschritt umgeformt werden, wobei der mindestens eine erste Flächenabschnitt und zweite Flächenabschnitt im oder in der Nähe des umzuformenden Bereichs liegen.
- Der Stahlblechkörper kann nach dem Erwärmen in einem anschließenden Verfahrensschritt mit mindestens einer Abkühlplatte in Kontakt gebracht wird und wobei die Abkühlplatte eine gegenüber dem Stahlblechkörper niedrigere Temperatur, insbesondere eine Temperatur zwischen 400°C und 600°C, besitzt. Hierbei kann die Abkühlplatte auch gekühlt werden. Durch die aktive Kühlung der Abkühlplatte kann die Temperatur des Stahlblechkörpers exakt gesteuert werden. Insbesondere kann dadurch die Abkühlgeschwindigkeit des Stahlblechkörpers genau eingestellt werden.

Eine Vorrichtung zur Durchführung des erfindungsgemäßen Verfahrens weist eine erste flach ausgebildete Kontaktplatte, ein zweite flach ausgebildete Kontaktplatte, welche im Wesentlichen parallel zur ersten Kontaktplatte angeordnet ist, mindestens eine Wärmequelle, welche mit mindestens einer der Kontaktplatten in Verbindung steht, sowie eine Schließvorrichtung zur Variation des Abstandes der parallel zueinander angeordneten Kontaktplatten auf.

Vorteilhafte Ausgestaltungen der Vorrichtung können folgende zusätzliche Merkmale aufweisen:
- Die Vorrichtung kann eine Temperaturregeleinrichtung und/oder eine Temperaturkontrolleinrichtung aufweisen.
- Die Kontaktplatten können aus einem Metall und/oder aus Keramik bestehen.
- Die mindestens eine Wärmequelle kann in einer Kontaktplatte integriert sein.
- Die mindestens eine Wärmequelle kann als induktive oder konduktive Wärmequelle ausgebildet sein.

Die Kontaktplatten können sowohl alle aus dem gleichen Werkstoff als auch aus unterschiedlichen Werkstoffen hergestellt sein. Vorzugsweise bestehen Kontaktplatten, die erwärmt werden, aus einem metallischen Werkstoff, beispielsweise aus Stahl.

Kontaktplatten, die nicht erwärmt werden, können bevorzugt sowohl aus metallischen als auch nicht-metallischen Werkstoffen hergestellt werden. In besonders vorteilhafter Weise werden Kontaktplatten, die nicht erwärmt werden, aus einem Isolationsmaterial hergestellt. Dies hat den Vorteil, dass der Wärmeverlust verringert wird.

Die Kontaktplatten können eine Isolationsschicht aufweisen. Auch dadurch kann der Wärmeverlust verringert werden.

Die Erfindung ist anhand von Ausführungsbeispielen in den Zeichnungsfiguren weiter erläutert. Es zeigen:
- Fig. 1: eine schematische Schnittdarstellung einer Ausführungsform des erfindungsgemäßen Verfahrens,
- Fig. 2: eine schematische Schnittdarstellung einer weiteren Ausführungsform des erfindungsgemäßen Verfahrens,
- Fig. 3a: eine schematische Schnittdarstellung eines ersten Verfahrensschrittes zu einer Temperierung der Kontaktplatten,
- Fig. 3b: eine schematische Schnittdarstellung eines zweiten Verfahrensschrittes zu einer Anwendung der Kontaktplatten,
- Fig. 3c: eine schematische Schnittdarstellung eines dritten Verfahrensschrittes zu einer Anwendung der Kontaktplatten.

Fig. 1 zeigt in schematischer Schnittdarstellung eine Ausführungsform des erfindungsgemäßen Verfahrens. Der Stahlblechkörper 1 ist durch das Verschieben der ersten Kontaktplatte 2 mit Hilfe der Schließvorrichtung 11 in Richtung 4 mit der ersten Kontaktplatte 2 in Kontakt gebracht worden. Ein erster Flächenabschnitt 6 des Stahlblechkörpers 1 steht mit der ersten Kontaktplatte 2 in Verbindung. Der erste Flächenabschnitt 6 liegt auf der Blechoberseite und der zweite Flächenabschnitt 7 befindet sich auf der Blechunterseite.

In der in Fig. 1 dargestellten Ausführungsform entsprechen der erste Flächenabschnitt 6 und der zweite Flächenabschnitt 7 einen Teilbereich der Ober- bzw. Unterseite des flach ausgebildeten Stahlblechkörpers 1. Es sind jedoch auch Ausführungsformen möglich, in denen der erste Flächenabschnitt 6 bzw. der zweite Flächenabschnitt 7 der gesamten Unterseite bzw. der gesamten Oberseite eines flach ausgebildeten Stahlblechkörpers 1 entsprechen.

Außerdem ist der Stahlblechkörper 1 mit der zweiten Kontaktplatte 3 in Kontakt gebracht worden. Ein zweiter Flächenabschnitt 7 steht mit der zweiten Kontaktplatte 3 in Verbindung.

Dabei sind die Kontaktplatten 2,3 flächig entsprechend der Kontur der Flächenabschnitte 6,7 des Stahlblechkörpers 1 ausgebildet und im Zustand der Kontaktierung mit dem Metallkörper 1 parallel zueinander verlaufend angeordnet.

In der Ausführungsform nach Fig. 1 wird durch die Schließvorrichtung 11 die Kontaktplatte 2 in ihrem Abstand zur Kontaktplatte 3 variiert. Dadurch ist das Auseinander- und Zusammenfahren der Kontaktplatten 2,3 und damit die Kontaktierung eines zwischen diesen eingebrachten Stahlblechkörpers 1 möglich.

Zur Kontaktierung der Kontaktplatten 2,3 mit dem Stahlblechkörper 1 sind jedoch auch anders aufgebaute Schließvorrichtungen geeignet. So kann entweder nur eine Kontaktplatte oder mehrere Kontaktplatten verschiebbar sein.

Die Kontaktierung kann derart gestaltet sein, dass die erste Kontaktplatte 2 und die zweite Kontaktplatte 3 simultan mit dem Stahlblechkörper 1 in Kontakt gebracht werden. Es kann aber auch zunächst eine Kontaktplatte 2 mit dem Stahlblechkörper 1 in Kontakt gebracht werden und erst zeitlich später eine zweite Kontaktplatte 3 hinzukommen.

Die zweite Kontaktplatte 3 wird bzw. wurde durch eine Energiequelle 5 auf eine gegenüber dem Stahlblechkörper 1 erhöhte Temperatur gebracht. Unter Energiequelle 5 wird im weiteren jede Einrichtung verstanden, die zur Erwärmung von Gegenständen eingesetzt werden kann.

Die Kontaktplatten 2,3 sind dabei parallel zueinander verlaufend angeordnet. Die zweite Kontaktplatte 3 weist eine Isolationsschicht 8 auf. Durch diese Isolationsschicht 8 kann der Wärme- bzw. Kühlverlust verringert werden.

Während der Kontaktierung der Kontaktplatten 2,3 mit dem Stahlblechkörper 1 kann die Temperatur des Stahlblechkörpers 1 konstant gehalten werden. Es ist jedoch auch möglich die Temperatur des Stahlblechkörpers 1 im Verlauf der Kontaktierung durch die definierte Änderung der Temperaturen der Kontaktplatten 2,3 zu variieren. Somit ist eine sehr variable Anpassung des Temperatur-Zeit-Verlaufs möglich.

Der Temperaturverlauf entlang einer Kontaktplatte 2,3 kann derart ausgebildet sein, dass sich über die gesamte Kontaktplatte 2,3 eine nahezu konstante Temperatur einstellt. Die Kontaktplatte 2,3 kann jedoch auch derart erwärmt oder gekühlt werden, dass sich innerhalb der Kontaktplatte 2,3 Bereiche mit unterschiedlichen Temperaturen bilden. Somit wird es möglich in unterschiedlichen Bereichen des Stahlblechkörper 1 unterschiedliche Temperatur-Zeit-Verläufe zu verwirklichen und damit eine selektive und individuell an den Anwendungszweck angepasste Temperaturbeaufschlagung einzelner Teilbereiche der Flächenabschnitte 6 und 7 des Stahlblechkörpers 1 zu erzielen.

Der mit den Kontaktplatten 2,3 in Kontakt gebrachten erste Flächenabschnitt 6 und zweite Flächenabschnitt 7 des Stahlblechkörpers 1 können die gleiche Größe besitzen. Sie können jedoch auch unterschiedliche Größen besitzen (nicht abgebildet).

An der Kontaktplatte 2 ist eine Temperaturregeleinrichtung 9 und eine Temperaturkontrolleinrichtung 10 angebracht sein. Ferner kann auch ein Temperatursensorelement (nicht abgebildet) angebracht sein. Dies ermöglicht die Messung der Temperatur des Stahlblechkörpers 1 und/oder der Kontaktplatten 2,3. Die auf diese Weise gemessene Temperatur kann beispielsweise als Eingangsgröße für die Temperaturregeleinrichtung 9 und/oder die Temperaturkontrolleinrichtung 10 dienen, die den Temperatur-Zeit-Verlauf der thermischen Behandlung steuert und/oder regelt bzw. kontrolliert.

Das Verfahren kann auch derart ausgestaltet sein, dass gleichzeitig mehrere Stahlblechkörper 1 gleichzeitig im Kontakt mit mindestens einer ersten und/oder einer mindestens einer zweiten Kontaktplatte in Kontakt gebracht werden.

Fig. 2 zeigt eine schematische Schnittdarstellung einer weiteren Ausführungsform des erfindungsgemäßen Verfahrens. Der Stahlblechkörper 1 wurde durch Verschieben der ersten Kontaktplatte 2 mit dieser sowie einer zweiten Kontaktplatte 3 in Kontakt gebracht. Dabei erfolgt die Verschiebung der beiden parallel zueinander angeordneten Kontaktplatten 2,3 durch die Schließvorrichtung 11. Die erste Kontaktplatte 2 wird bzw. wurde durch eine Energiequelle 5 auf eine gegenüber dem Stahlblechkörper erhöhte Temperatur gebracht. Die zweite Kontaktplatte 3 wird bzw. wurde durch eine weitere Energiequelle 5 auf eine gegenüber dem Stahlblechkörper erhöhte Temperatur gebracht. Dabei können die erste Kontaktplatte 2 und die zweite Kontaktplatte 3 durch die Energiequellen 5 sowohl auf die gleiche Temperatur als auch auf unterschiedliche Temperaturen gebracht werden.

Fig. 3a zeigt eine schematische Schnittdarstellung eines ersten Verfahrensschrittes zu einer Temperierung der Kontaktplatten. Die erste Kontaktplatte 2 und zweite Kontaktplatte 3 werden zeitlich vor der Kontaktierung mit dem Stahlblechkörper in gegenseitigen Kontakt zueinander gebracht. Anschließend wird die zweite Kontaktplatte 3 durch die Energiequelle 5 aufgeheizt. Die Temperatur überträgt sich anschließend auf die mit der zweiten Kontaktplatte 3 in Kontakt stehenden ersten Kontaktplatte 2.

Fig. 3b zeigt eine schematische Schnittdarstellung eines zweiten Verfahrensschrittes zu einer Anwendung der Kontaktplatten, der sich an den in Fig. 3a dargestellten Verfahrensschritt anschließt. Die erste Kontaktplatte 2 und die zweite Kontaktplatte 3 werden voneinander getrennt. Der Stahlblechkörper 1 wird zwischen die getrennten Kontaktplatten 2,3 eingeführt.

Fig. 3c zeigt eine schematische Schnittdarstellung eines dritten Verfahrensschrittes zu einer Anwendung der Kontaktplatten 2 und 3, der sich an den in Fig. 3b dargestellten Verfahrensschritt anschließt. Die erste Kontaktplatte 2 und die zweite Kontaktplatte 3 wurden durch Schließen der Schließvorrichtung 11 mit dem Stahlblechkörper 1 in Kontakt gebracht. Dabei besitzen sowohl die erste Kontaktplatte 2 als auch die zweite Kontaktplatte 2 eine gegenüber dem Stahlblechkörper 1 erhöhte Temperatur.

In den Zeichnungsfiguren nicht dargestellt ist die mindestens eine Abkühlplatte, mit der der Stahlblechkörper 1 nach dem Erwärmen in einem anschließenden Verfahrensschritt in Kontakt gebracht werden kann. Diese kann hierbei jedoch ähnliche Abmessungen wie die Kontaktplatten 2,3 aufweisen. In vorteilhafter Weise können zwei Abkühlplatten vorhanden sein, die in ähnlicher Weise wie die Kontaktplatten 2,3 mit dem Stahlblechkörper in Kontakt gebracht werden. In einer weiteren bevorzugten Ausführungsform ist die mindestens eine Abkühlplatte gekühlt. Dazu kann sie beispielsweise Kühlkanäle aufweisen.

In einem Ausführungsbeispiel des Verfahrens wurde eine flach ausgebildete Blechplatine aus einem Stahl der Zusammensetzung 22MnB5 (Handelsbezeichnung MBW-K1500AS von ThyssenKrupp) mit einer AlSi10-Beschichtung als Stahlblechkörper 1 zwischen einer ersten Kontaktplatte 2 und einer zweiten Kontaktplatte 3 fixiert. Die Temperatur der Kontaktplatten betrug 1020°C. Die Blechplatine wurde für eine Kontaktzeit von 20 s zwischen den Kontaktplatten gehalten. Unter der Kontaktzeit wird hierbei die Zeitspanne, in der die Blechplatine von den beiden Kontaktplatten 2 und 3 kontaktiert wird, verstanden. Die Blechplatine befand sich für eine Zeitspanne von ca. 12 s oberhalb der A_{c3} -Temperatur. Nach Beendigung dieser thermischen Behandlung wies die Blechplatine eine kompakte, festhaftende Korrosions- bzw. Verzunderungsschutzschicht aus festen AlFeSiintermetallischen Phasen auf.

### BEZUGSZEICHENLISTE

- 1: Stahlblechkörper
- 2: Erste Kontaktplatte
- 3: Zweite Kontaktplatte
- 4: Richtung
- 5: Energiequelle
- 6: Erster Flächenabschnitt
- 7: Zweiter Flächenabschnitt
- 8: Isolationsschicht
- 9: Temperaturregeleinrichtung
- 10: Temperaturkontrolleinrichtung
- 11: Schließvorrichtung

## Patentansprüche

1. Verfahren zur thermischen Behandlung mindestens eines beschichteten, insbesondere eines Al-Si-beschichteten, Stahlblechkörpers vor einem Warmumformprozess,
wobei
- der beschichtete Stahlblechkörper (1) in seiner Lage fixiert wird,
- mindestens eine erste Kontaktplatte (2) mit mindestens einem ersten Flächenabschnitt (6) des Stahlblechkörpers (1) in Kontakt gebracht wird,
- mindestens eine zweite Kontaktplatte (3) mit mindestens einem zweiten Flächenabschnitt (7) des Stahlblechkörpers (1) in Kontakt gebracht wird,
- die Kontaktplatten (2, 3) flächig im wesentlichen oder vollständig entsprechend der Kontur der Flächenabschnitte (6,7) des Stahlblechkörpers (1) ausgebildet sind und im Zustand der Kontaktierung mit dem Stahlblechkörper (1) im wesentlichen parallel zueinander verlaufend angeordnet sind,
- mindestens eine Kontaktplatte (2, 3) während der Kontaktierung des Stahlblechkörpers (1) eine gegenüber dem Stahlblechkörper (1) höhere Temperatur besitzt,
- die mindestens eine Kontaktplatte (2, 3) mit höherer Temperatur während der Kontaktierung eine Temperatur oberhalb von A_{c3}, insbesondere eine Temperatur zwischen 20°C und 250°C oberhalb von A_{c3}, besitzt, sodass eine Austenitisierung des Stahlblechkörpers (1) erfolgt, und
- der Stahlblechkörper (1) anschließend in ein Presswerkzeug bzw. Umformwerkzeug eingelegt und durch einen Warmumformprozess umgeformt wird.

2. Verfahren nach einem der vorherigen Ansprüche, wobei der Stahlblechkörper (1) für eine Zeitspanne zwischen 5 s und 90 s, insbesondere für eine Zeitspanne zwischen 10 s und 30 s, ein Temperatur oberhalb von A_{c3} besitzt.

3. Verfahren nach einem der vorherigen Ansprüche, wobei der Stahlblechkörper (1) für eine Zeitspanne zwischen 10 s und 120 s, vorzugsweise für eine Zeitspanne zwischen 15 s und 40 s, die beiden Kontaktplatten (2,3) kontaktiert.

4. Verfahren nach einem der vorherigen Ansprüche, wobei die Kontaktplatten (2,3) auf den Stahlblechkörper (1) gepresst werden.

5. Verfahren nach einem der vorherigen Ansprüche, wobei die Temperatur in mindestens einem Teilbereich der mindestens einen Kontaktplatte (2,3) mit höherer Temperatur vor und/oder während der Kontaktierung des Stahlblechkörpers (1) mit den Kontaktplatten (2,3) durch eine Temperaturregeleinrichtung (9) geregelt und/oder durch eine Temperaturkontrolleinrichtung (10) kontrolliert wird.

6. Verfahren nach einem der vorherigen Ansprüche, wobei in einem weiteren Verfahrensschritt mindestens eine Kontaktplatte (2,3) entfernt wird.

7. Verfahren nach einem der vorherigen Ansprüche, wobei der Stahlblechkörper (1) in einem unmittelbar anschließenden Arbeitsschritt umgeformt wird und der mindestens eine erste Flächenabschnitt (6) und zweite Flächenabschnitt (7) im oder in der Nähe des umzuformenden Bereichs liegen.

8. Verfahren nach einem der vorherigen Ansprüche, wobei der Stahlblechkörper (1) nach dem Erwärmen in einem anschließenden Verfahrensschritt mit mindestens einer Abkühlplatte in Kontakt gebracht wird und wobei die Abkühlplatte eine gegenüber dem Stahlblechkörper (1) niedrigere Temperatur, insbesondere eine Temperatur zwischen 400°C und 600°C, besitzt.

9. Verfahren nach Anspruch 8, wobei die mindestens eine Kühlplatte gekühlt wird.

## Claims

1. Method for thermally treating at least one coated steel sheet body, in particular a steel sheet body coated with Al-Si, before a hot-forming process, wherein
- the coated steel sheet body (1) is fixed in position,
- at least one first contact plate (2) is brought into contact with at least one first surface portion (6) of the steel sheet body (1),
- at least one second contact plate (3) is brought into contact with at least one second surface portion (7) of the steel sheet body (1),
- the contact plates (2, 3) have an areal form substantially or entirely corresponding to the contour of the surface portions (6, 7) of the steel sheet body (1), and are arranged extending substantially parallel to one another when in contact with the steel sheet body (1),
- at least one contact plate (2, 3) is at a higher temperature than the steel sheet body (1) when it makes contact with the steel sheet body (1),
- the at least one contact plate (2, 3) at a higher temperature during contact is at a temperature above A_{c3}, in particular is at a temperature of between 20°C and 250°C above A_{c3}, such that the steel sheet body (1) is austenitized, and
- the steel sheet body (1) is then introduced into a pressing tool or forming tool and formed by a hot-forming process.

2. Method according to Claim 1, wherein the steel sheet body (1) is at a temperature above A_{c3} for a time period of between 5 s and 90 s, in particular for a time period of between 10 s and 30 s.

3. Method according to either of the preceding claims, wherein the steel sheet body (1) makes contact with the two contact plates (2, 3) for a time period of between 10 s and 120 s, preferably for a time period of between 15 s and 40 s.

4. Method according to one of the preceding claims, wherein the contact plates (2, 3) are pressed onto the steel sheet body (1).

5. Method according to one of the preceding claims, wherein the temperature in at least one partial region of the at least one contact plate (2, 3) at a higher temperature is controlled by a temperature controlling device (9) and/or monitored by a temperature monitoring device (10) before and/or during contact between the steel sheet body (1) and the contact plates (2, 3).

6. Method according to one of the preceding claims, wherein at least one contact plate (2, 3) is removed in a further method step.

7. Method according to one of the preceding claims, wherein the steel sheet body (1) is formed in an immediately following working step, and the at least one first surface portion (6) and second surface portion (7) lie in or in the vicinity of the region to be formed.

8. Method according to one of the preceding claims, wherein, after heating in a subsequent method step, the steel sheet body (1) is brought into contact with at least one cooling plate, and wherein the cooling plate is at a lower temperature than the steel sheet body (1), in particular is at a temperature of between 400°C and 600°C.

9. Method according to Claim 8, wherein the at least one cooling plate is cooled.

## Revendications

1. Procédé de traitement thermique d'au moins un corps en tôle d'acier, en particulier revêtu d'Al-Si, avant une opération de façonnage thermique, et dans lequel :
le corps (1) en tôle d'acier est immobilisé,
au moins une première plaque de contact (2) est amenée en contact avec au moins une première partie (6) de la surface du corps (1) en tôle d'acier,
au moins une deuxième plaque de contact (3) est amenée en contact avec au moins une deuxième partie (7) de la surface du corps (1) en tôle d'acier,
la surface des plaques de contact (2, 3) épousant essentiellement ou complètement le contour des parties (6, 7) de la surface du corps (1) en tôle d'acier et étant essentiellement parallèles l'une à l'autre lorsqu'elles sont en contact avec le corps (1) en tôle d'acier,
au moins une plaque de contact (2, 3) présentant une température plus élevée que celle du corps (1) en tôle d'acier lorsqu'elle est en contact avec le corps (1) en tôle d'acier,
la ou les plaques de contact (2, 3) dont la température est plus élevée pendant le contact ayant une température supérieure à A_{c3} et en particulier une température comprise entre 20°C et 250°C au-dessus de A_{c3}, ce qui entraîne une austénitisation du corps (1) en tôle d'acier, et
le corps (1) en tôle d'acier est ensuite placé dans un outil de presse ou un outil de façonnage est façonné par une opération de façonnage thermique.

2. Procédé selon la revendication 1, dans lequel le corps (1) en tôle d'acier présente une température supérieure à A_{c3} pendant une durée comprise entre 5 s et 90 s et en particulier pendant une durée comprise entre 10 s et 30 s.

3. Procédé selon l'une des revendications précédentes, dans lequel le corps (1) en tôle d'acier est en contact avec les deux plaques de contact (2, 3) pendant une durée comprise entre 10 s et 120 s et en particulier pendant une durée comprise entre 15 s et 40 s.

4. Procédé selon l'une des revendications précédentes, dans lequel les plaques de contact (2, 3) sont repoussées contre le corps (1) en tôle d'acier.

5. Procédé selon l'une des revendications précédentes, dans lequel la température d'au moins une partie de la ou des plaques de contact (2, 3) qui présente une température plus élevée avant et/ou pendant le contact avec le corps (1) en tôle d'acier avec les plaques de contact (2, 3) est régulée par un dispositif (9) de régulation de température et/ou est contrôlée par un dispositif (10) de contrôle de température.

6. Procédé selon l'une des revendications précédentes, dans lequel au moins une plaque de contact (2, 3) est enlevée dans une autre étape du procédé.

7. Procédé selon l'une des revendications précédentes, dans lequel le corps (1) en tôle d'acier est façonné dans une étape de travail immédiatement suivante et la première partie (6) de la surface et/ou la deuxième partie (7) de la surface sont situées dans la partie à façonner ou à proximité de cette dernière.

8. Procédé selon l'une des revendications précédentes, dans lequel le corps (1) en tôle d'acier est mis en contact avec une plaque de refroidissement dans une étape du procédé qui suit l'échauffement, la plaque de refroidissement ayant une température plus basse que celle du corps (1) en tôle d'acier et en particulier une température comprise entre 400°C et 600°C.

9. Procédé selon la revendication 8, dans lequel la ou les plaques de refroidissement sont refroidies.
